# FASCICULE DE BREVET EUROPEEN

(11) **EP 0 457 678 B1**
(45) Date de publication et mention de la délivrance du brevet: **19.01.1994**
(21) Numéro de dépôt: 91401254.7
(22) Date de dépôt: 15.05.1991
(51) Int. Cl.: D06F 75/38

(54) **Fer à repasser à semelle recouverte par un revêtement anti-adhésif**
Bügeleisensohle mit einer Antihaftschicht
Iron sole plate with a non-stick coating

(30) Priorité: 18.05.1990 FR 9006258
(43) Date de publication de la demande: 21.11.1991
(73) Titulaire: SEB S.A., F-21260 Selongey (FR)
(72) Inventeur: Gardaz, Claudine, F-74150 Rumilly (FR); Buffard, Jean-Pierre, F-73100 Tresserve (FR)
(74) Mandataire: Keib, Gérard

(56) Documents cités:
- EP-A- 0 206 121
- EP-A- 0 378 479
- US-A- 2 270 316

## Description

La présente invention concerne un fer à repasser comprenant une semelle métallique recouverte par un revêtement anti-adhésif.

Les semelles de fer à repasser sont habituellement en aluminium. La face de ces semelles destinée à venir en contact avec les articles à repasser est polie de façon à réduire le coefficient de frottement avec les articles à repasser et faciliter ainsi le repassage.

Cette surface polie est cependant sensible aux taches qui sont difficiles à nettoyer et augmentent nettement le coefficient de frottement.

Pour remédier à cet inconvénient, la demanderesse a proposé de revêtir la surface des semelles de fer à repasser par un revêtement d'émail. Un tel revêtement d'émail facilite le nettoyage de la surface de la semelle et améliore le coefficient de frottement, c'est-à-dire la "glisse" du fer.

Cependant les revêtements d'émail sont relativement sensibles aux chocs mécaniques. Les éclats formés sur l'émail, en cas de choc, affectent le coefficient de frottement et par conséquent la glisse du fer.

Il a déjà été envisagé de revêtir les semelles de fer à repasser d'une couche de matière anti-adhésive à base de résine fluorocarbonée telle que le polytétrafluoréthylène.

Toutefois, un tel revêtement présente une médiocre résistance à l'abrasion et le frottement de la semelle sur les articles à repasser, notamment sur des parties dures telles que boutons, fermeture-éclair et analogues, provoque une usure rapide du revêtement. Le brevet US-A-2 270 316 décrit un fer à repasser ayant une semelle métallique recouverte avec une couche de nickel qui présente des rainures microscopiques sur la surface de contact avec les articles à repasser.

Le but de la présente invention est de remédier aux inconvénients des réalisations connues, en conformant la surface des semelles de fer à repasser d'une manière telle que le coefficient de frottement de la surface de la semelle sur les articles à repasser soit non seulement nettement diminué, mais qu'en outre cette surface soit nettement plus résistante à l'égard de l'abrasion.

Suivant l'invention, le fer à repasser comprend une semelle métallique caractérisée en ce que la surface de celle-ci destinée à venir en contact avec les articles à repasser comprend une série de saillies formées par un revêtement anti-adhésif à base de résine fluorocarbonée.

Ces saillies formées de résine fluorocarbonée réduisent la surface de contact entre la semelle et la surface des articles à repasser, de sorte que la "glisse" de la semelle est nettement améliorée par rapport au cas d'un revêtement continu, plan et lisse.

Par ailleurs, la résistance à l'abrasion est également améliorée.

Ce résultat peut s'expliquer par le fait que les fines particules dures susceptibles de s'interposer entre la surface de la semelle et le textile à repasser tendent à glisser dans les espaces compris entre ces saillies, de sorte que la résine fluorocarbonée recouvrant les saillies est moins exposée aux effets de l'abrasion.

Ainsi, l'amélioration de la glisse obtenue selon l'invention est maintenue pendant une longue durée d'utilisation du fer à repasser.

Selon une version de l'invention, lesdites saillies sont constituées par des bandes formées de matière anti-adhésive à base de résine fluorocarbonée, appliquées sur un revêtement à base de résine fluorocarbonée recouvrant toute la surface de la semelle.

Selon un mode de réalisation préféré de l'invention, lesdites bandes à base de résine fluorocarbonée, sont appliquées par sérigraphie sur ledit revêtement. Cette technique permet de réaliser des bandes de résine fluorocarbonée présentant des bords longitudinaux très nets et adhérant parfaitement au revêtement sous-jacent.

D'autres particularités et avantages de l'invention résulteront encore de la description ci-après.

Aux dessins annexés, donnés à titre d'exemples non limitatifs :
- la figure 1 est une vue en plan d'une semelle de fer à repasser, selon l'invention,
- la figure 2 est une vue en coupe selon le plan II-II,

Dans la réalisation des figures 1 et 2, la semelle 1 d'un fer à repasser à la vapeur comporte sur sa surface destinée à venir en contact avec les articles à repasser, un revêtement 2 à base de résine fluorocarbonée telle que du polytétrafluoréthylène.

Le revêtement 2 est lui-même recouvert de bandes espacées 3 parallèles et orientées dans le sens longitudinal de la semelle. Ces bandes 3 sont également à base de résine fluorocarbonée telle que du polytétrafluoréthylène.

Les bandes 3 peuvent avoir une largeur comprise entre quelques dixièmes et quelques millimètres et leur épaisseur peut varier entre 2 et 50 µm, l'épaisseur préférée se situant aux environs de 10 µm.

Les bandes 3 recouvrent la quasi-totalité de la surface de la semelle. Elles sont interrompues dans la zone des ouvertures 4 de sortie de la vapeur.

L'espacement entre les bandes 3 peut varier entre 1 mm et 1 cm environ. Ces bandes 3 sont de préférence appliquées par sérigraphie sur le revêtement 2, conformément au procédé décrit dans le brevet français 2 576 253 de la demanderesse.

Les bandes en relief 3 sérigraphiées sur le revêtement de la semelle confèrent à celle-ci une glisse améliorée comme le montre le tableau ci-après.

Ce tableau montre que la force de frottement mesurée est dans le cas de la semelle conforme à l'invention, nettement plus faible que dans le cas d'une semelle simplement revêtue de PTFE ou d'une semelle en aluminium nu. Les résultats montrent ainsi que la semelle selon l'invention glisse nettement mieux et donc facilite le repassage.

Par ailleurs, la semelle à glisse améliorée résiste mieux à l'abrasion.

De plus, les bandes en relief constituent des bandes d'usure qui protègent des rayures le revêtement sous-jacent qui conserve ainsi longtemps son aspect brillant d'origine qui reste insensible aux taches.

Ainsi, le revêtement de résine fluorocarbonée peut également être en polytétrafluoréthylène associé à une résine liante telle que polyamide-imide, polyether-sulfone ou sulfure de polyphénylène ou autre résine thermostable.

Par ailleurs, les bandes ou nervures peuvent être remplacées par tout autre motif en relief susceptible de réduire la surface de contact de la semelle avec les articles à repasser, tel qu'un motif en forme de pyramide ou de calotte sphérique.

D'autre part, les bandes ou reliefs à base de résine fluorocarbonée au lieu d'être appliqués par sérigraphie, pourraient être déposés par toute autre technique telle que décalcomanie, tampographie, etc.

## Revendications

1. Fer à repasser comprenant une semelle métallique, caractérisée en ce que la surface de celle-ci destinée à venir en contact avec les articles à repasser comprend une série de saillies (3) formées par un revêtement anti-adhésif (3, 8) à base de résine fluorocarbonée.

2. Fer à repasser conforme à la revendication 1, caractérisé en ce que les saillies sont constituées par des bandes (3) formées de matière anti-adhésive à base de résine fluorocarbonée, appliquées sur un revêtement (2) à base de résine fluorocarbonée recouvrant toute la surface de la semelle.

3. Fer à repasser conforme à la revendication 2, caractérisé en ce que lesdites bandes (3) sont sensiblement parallèles et orientées dans le sens longitudinal de la semelle.

4. Fer à repasser conforme à l'une des revendications 2 ou 3, caractérisé en ce que lesdites bandes (3) à base de résine fluorocarbonée, sont appliquées par sérigraphie sur ledit revêtement (2).

5. Fer à repasser conforme à l'une des revendications 2 à 4, caractérisé en ce que lesdites bandes (3) ont une largeur comprise entre quelques dixièmes et quelques millimètres.

6. Fer à repasser conforme à la revendication 5, caractérisé en ce que l'épaisseur desdites bandes (3) est comprise entre 2 et 50 µm.

## Patentansprüche

1. Bügeleisen mit einer metallischen Sohle, dadurch gekennzeichnet, daß deren beim Bügeln mit den Kleidungsstücken in Berührung kommende Oberfläche eine Reihe von Vorsprüngen (3) aufweist, die aus einer auf der Grundlage von Fluorkohlenstoffharz basierenden Antihaftschicht (3, 8) geformt sind.

2. Bügeleisen nach Anspruch 1, dadurch gekennzeichnet, daß die Vorsprünge Bänder (3) sind, die aus einem nichthaftenden, auf der Grundlage von Fluorkohlenstoffharz basierenden Stoff geformt und auf einer, auf der Grundlage von Fluorkohlenstoffharz basierenden, die gesamte Oberfläche der Sohle bedeckenden Schicht (2) angebracht sind.

3. Bügeleisen nach Anspruch 2, dadurch gekennzeichnet, daß die genannten Bänder (3) zueinander im wesentlichen parallel und in Längsrichtung auf der Sohle ausgerichtet sind.

4. Bügeleisen nach Anspruch 2 oder 3, dadurch gekennzeichnet, daß die genannten, auf der Grundlage von Fluorkohlenstoffharz basierenden Bänder (3) durch Schablonendruck auf der genannten Schicht (2) aufgebracht werden.

5. Bügeleisen nach einem der Ansprüche 2 bis 4, dadurch gekennzeichnet, daß die genannten Bänder (3) eine Breite aufweisen, die zwischen einigen Zehntel und mehreren Millimetern liegt.

6. Bügeleisen nach Anspruch 5, dadurch gekennzeichnet, daß die Dicke der Bänder (3) zwischen 2 und 50 µm liegt.

## Claims

1. A laundry iron having a metallic sole-plate, characterized in that the sole-plate surface which is intended to come into contact with the articles to be ironed has a series of projections (3) formed by an anti-adhesive coating based on fluorocarbon resin.

2. A laundry iron according to claim 1, characterized in that the projections are made up of strips (3) formed of anti-adhesive material based on fluorocarbon resin and applied on a coating (2) based on fluorocarbon resin which covers the entire surface of the sole-plate.

3. A laundry iron according to claim 2, characterized in that said strips (3) are substantially parallel and oriented in the longitudinal direction of the sole-plate.

4. A laundry iron according to claim 2 or claim 3, characterized in that said strips (3) having a base of fluorocarbon resin are applied by screen process deposition on said coating (2).

5. A laundry iron according to any of claims 2-4, characterized in that said strips (3) have a width within the range of a few tenths of a millimeter to a few millimeters.

6. A laundry iron according to claim 5, characterized in that the thickness of said strips (3) is within the range of 2 to 50 µm.
